# EUROPÄISCHE PATENTSCHRIFT

(11) **EP 1 442 150 B1**
(45) Veröffentlichungstag und Bekanntmachung des Hinweises auf die Patenterteilung: **03.01.2007**
(21) Anmeldenummer: 02774155.2
(22) Anmeldetag: 05.11.2002
(51) Int. Cl.: C22F 1/04, C22F 1/043, C22C 21/02

(54) **ALUMINIUM-SILIZIUM-LEGIERUNGEN MIT VERBESSERTEN MECHANISCHEN EIGENSCHAFTEN**
ALUMINUM-SILICON ALLOYS HAVING IMPROVED MECHANICAL PROPERTIES
ALLIAGES ALUMINIUM-SILICIUM POSSEDANT DES PROPRIETES MECANIQUES AMELIOREES

(30) Priorität: 05.11.2001 AT 17332001
(43) Veröffentlichungstag der Anmeldung: 04.08.2004
(73) Patentinhaber: SALZBURGER ALUMINIUM AKTIENGESELLSCHAFT, 5651 Lend (AT)
(72) Erfinder: OGRIS, Erhard, AT-1130 Wien (CH); UGGOWITZER, Peter, CH-8913 Ottenbach (CH); WÖHRER, Josef, A-5620 Schwarzach/Pg. (AT)
(74) Vertreter: Wildhack, Helmut
(86) Internationale Anmeldenummer: PCT/AT2002/000309
(87) Internationale Veröffentlichungsnummer: WO 2003/040423

(56) Entgegenhaltungen:
- DATABASE CA [Online] CHEMICAL ABSTRACTS SERVICE, COLUMBUS, OHIO, US; OGRIS, ERHARD ET AL: "SST - a development in the heat treatment of aluminium -silicon casting alloys" retrieved from STN Database accession no. 138:6992 XP002226594 & GIESSEREIFORSCHUNG (2002), 54(3), 97-99 ,
- DATABASE CA [Online] CHEMICAL ABSTRACTS SERVICE, COLUMBUS, OHIO, US; OGRIS, E. ET AL: "Silicon spheroidization treatment of thixoformed Al -Si-Mg alloys" retrieved from STN Database accession no. 137:282497 XP002226595 & MATERIALS SCIENCE FORUM (2002), 396-402(PT. 1, ALUMINIUM ALLOYS 2002), 149-154 ,
- DATABASE CA [Online] CHEMICAL ABSTRACTS SERVICE, COLUMBUS, OHIO, US; OGRIS, E. ET AL: "Development of a new heat treatment process for aluminum -silicon alloys and especially for shaped thixocastings" retrieved from STN Database accession no. 136:313305 XP002226596 & DRUCKGUSS-PRAXIS (2002), (1), 23-27 ,

## Beschreibung

Die Erfindung betrifft ein Verfahren zur Verbesserung der mechanischen Eigenschaften von Aluminium-Silizium-Legierungen. Präzisiert dargelegt bezieht sich die Erfindung auf ein Wärmebehandlungsverfahren zur Verbesserung der Werkstoffduktilität von Gegenständen bestehend aus einer vorzugsweise veredelten bzw. gefeinten Aluminium-Siliziumgegebenenfalls weitere Legierungs- und/oder Verunreinigungselemente enthaltende Guß- oder Knetlegierung mit eutektischem Phasenanteil, welche Gegenstände einer Glühbehandlung mit anschließender Auslagerung unterworfen werden.

Weiters betrifft die Erfindung einen Gegenstand aus vorzugsweise zumindest ein Veredelungselement aufweisenden, gegebenenfalls Magnesium sowie weitere Legierungs-und/oder Verunreinigungselemente enthaltenden Aluminium-Silizium-Legierung mit einem eutektischen Phasenanteil bestehend im wesentlichen aus einer α-_{Al} - Matrix und Siliziumausscheidungen.

Aluminium bildet mit Silizium ein einfaches eutektisches System, wobei der eutektische Punkt bei einer Si-Konzentration von 12,5 Gew.- % und einer Temperatur von 577 °C liegt.

Durch Zulegieren von Magnesium, das bis zu einem Gehalt von höchstens 0,47 Gew.-% bei einer Temperatur von ca. 550 °C in der α-_{Al} - Matrix gelöst werden kann, kann mittels einer Wärmebehandlung und den dabei gebildeten Mg₂Si - Ausscheidungen eine erhebliche Festigkeitssteigerung des Werkstoffes erreicht werden.

Beim Abkühlen einer Al-Si-Mg - Schmelze kann die Restschmelze eutektisch erstarren, wobei sich in dieser Silizium in plattenähnlicher grober Form ausscheidet. Es ist seit langem Stand der Technik, Natrium oder Strontium derartigen Legierungen zuzusetzen und dadurch das Wachstum der Siliziumkristalle bei der Erstarrung zu behindern, was als Veredeln bzw. Feinen bezeichnet und durchwegs zur Verbesserung der mechanischen Eigenschaften, insbesondere der Bruchdehnung, durchgeführt wird.

Die mechanischen Eigenschaften von Halbzeug bzw. von Gegenständen aus Aluminiumlegierungen können durch Wärmebehandlungsverfahren wesentlich beeinflußt werden, und es sind die Wärmebehandlungszustände in der Europäischen Norm EN 515 definiert. Normgemäß bedeuten die Buchstaben F = Herstellungszustand und T = wärmebehandelt auf stabile Zustände. Detailliert wird der jeweilige Wärmebehandlungszustand durch die dem Buchstaben T nachgeordnete Zahl gekennzeichnet.

Im weiteren werden in der Beschreibung folgende Wärmebehandlungszustände der Werkstoffe mit den Kurzzeichen angegeben:
F Herstellungszustand
T5 Abgeschreckt aus der Herstelltemperatur und warm ausgelagert
T6 Lösungsgeglüht und warm ausgelagert
T6x Erfindungsgemäß wärmebehandelt
T4x Erfindungsgemäß wärmebehandelt

Für eine Vermarktung oder den industriellen Einsatz von Gegenständen aus Al-Si-Legierungen sind einerseits die Werkstoffeigenschaften, andererseits jedoch auch die Kosten bzw. die wirtschaftlichen Gegebenheiten der Herstellung von Bedeutung, weil auch insbesondere längere Glühbehandlungen bei höheren Temperaturen sowie erforderliche Nachrichtvorgänge, welche durch das sogenannte Gravitationskriechen bei einer Langzeitglühung erforderlich sein können, aufwendig sind.

Grundsätzlich kann festgestellt werden, daß eine Al-Si-Legierung im Zustand F zumeist geringe Materialfestigkeitswerte Rₚ und relativ hohe Bruchdehnungszahlen A besitzt.

Bei einem Wärmebehandlungszustand T5, also abgeschreckt von der Herstelltemperatur und warmausgelagert, zum Beispiel bei 155°C bis 190°C mit einer Zeitdauer von 1 bis 12 Stunden, werden zwar höhere Festigkeitswerte Rₚ jedoch bei niedrigeren Bruchdehnungszahlen A der Proben erreicht.

Bei einem Wärmebehandlungszustand entsprechend T6 mit einem Lösungsglühen bei einer Temperatur von beispielsweise 540°C mit einer Zeitdauer von 12 Stunden und einer nachfolgenden Warmauslagerung kann eine wesentliche Erhöhung der Festigkeit des Werkstoffes bei annähernd gleich großer Bruchdehnung der Proben bzw. Duktilität des Werkstoffes, verglichen mit Zustand F, erreicht werden. Die lange Lösungsglühdauer ermöglichst beispielsweise ein vorteilhaftes Diffundieren von Magnesiumatomen im Material, wodurch nach einem Abschrecken und Warmauslagern des Gegenstandes feine gleichmäßig verteilte Mg₂Si Ausscheidungen in der α-_{Al} Matrix gebildet werden, welche Ausscheidungen die Materialfestigkeit entscheidend erhöhen.

Lösungsglühbehandlungen bei hohen Temperaturen mit langer Dauer haben jedoch den Nachteil eines, wie früher erwähnt, Gravitationskriechen des Teiles sowie eines aufwendigen Temperatur-Zeit-Behandlungsablaufes. Vielfach wird deshalb aus wirtschaftlichen Gründen auf ein Erreichen der höchsten Festigkeit und guter Duktilität des Werkstoffes durch T6 verzichtet und ein Behandlungszustand T5 für den Gegenstand gewählt. Die durch T5 entscheidend geringere Werkstofffestigkeit muß gegebenenfalls durch Konstruktionsänderungen des Bauteils kompensiert werden.

Die Erfindung zielt nun darauf ab, ein neues wirtschaftliches Verfahren einer Wärmebehandlung zu schaffen, mit welchem die Duktilität des Werkstoffes signifikant erhöht werden kann, ohne daß dabei große Einbrüche hinsichtlich der Materialfestigkeit im Vergleich mit T6 oder eine wesentlich höhere Duktilität und höhere Materialfestigkeit im Vergleich mit T5 erreicht wird.

Weiters ist es Aufgabe der Erfindung eine Mikrostruktur eines Gegenstandes der eingangs genannten Art anzugeben, die vorteilhafte mechanische Materialeigenschaft bewirkt.

Das verfahrensgemäße Ziel wird dadurch erreicht, daß die Lösungsglühbehandlung als Stoßglühbehandlung bestehend aus einer Schnellerwärmung auf eine Glühtemperatur von 400°C - 555°C, einem Halten bei dieser Temperatur mit einer Haltezeit von höchstens 14,8 Minuten und einer anschließenden forcierten Abkühlung auf im wesentlichen Raumtemperatur durchgeführt wird.

Die mit der Erfindung erzielten Vorteile sind im wesentlichen darin zu sehen, daß mit einer einfachen Hochtemperatur - Kurzzeitglühung höchste Duktilitätswerte des Werkstoffes erreicht werden. Weiters verursacht eine sogenannte Stoßglühung geringen bis keinen Bauteilverzug bzw. Verzug des Gegenstandes, so daß gegebenenfalls auch kein Richten desselben erforderlich ist. Die Kurzzeit - Glühbehandlung weist auch eine hohe Wirtschaftlichkeit auf und kann in einfacher Weise in eine Herstellsequenz, zum Beispiel mittels eines Durchlaufofens, eingegliedert werden eine Einstellung der Materialfestigkeit kann danach zumeist durch eine abgestimmte Technologie der Warmauslagerung erfolgen.
Wenn, wie vorteilhaft vorgesehen sein kann, die Stoßglühbehandlung mit einer Haltezeit von kleiner als 6,8 Minuten, vorzugsweise mit einer Zeitspanne von 1,7 bis gegebenenfalls höchstens 5 Minuten, durchgeführt wird, werden bei der überwiegenden Anzahl der Al-Si-Legierungen die größten Duktilitätssteigerungen erreicht.

Wird nach der Stoßglühung eine Warmauslagerung des Gegenstandes vorgenommen, so ist es von Vorteil, diese bei einer Temperatur im Bereich zwischen 150°C und 200°C mit einer Zeitdauer con 1 bis 14 Stunden festzulegen.

Es kann auch werkstofftechnisch von Vorteil sein, wenn die der Stoßglühung folgende Auslagerung des Gegenstandes als Kaltauslagerung bei im wesentlichen Raumtemperatur erfolgt.

Die weitere Aufgabe der Erfindung wird dadurch gelöst, daß die Siliziumausscheidungen im eutektischen Phasenanteil sphäroidisiert sind und eine mittlere Schnittfläche, A_{Si}, von geringer als 4 µm² besitzen.
Nachfolgend ist die Schnittflächenermittlung formal dargestellt, wobei die Faktoren bezeichnet sind: ${A}_{si} = \frac{1}{n} {\sum }_{k = 1}^{n} A \leq 4 μ {m}^{2}$
- A_{Si} =: mittlere Fläche der Siliziumteilchen in µm²
- A =: mittlere Fläche der Siliziumteilchen pro Bild in µm²
- n =: Anzahl der vermessenen

Die Vorteile einer derartigen Mikrostruktur sind im wesentlichen darin zu sehen, daß eine Rißinitiation im Material durch die Sphäroidisierung der Si-Ausscheidungen und deren Feinheit wesentlich verringert und die Materialduktilität verbessert sind. Mit anderen Worten: Die Sphäroidisierung und die geringe Größe erbringen eine günstige Morphologie des spröden eutektischen Siliziums und führen zu wesentlich höheren Bruchdehnungswerten des Werkstoffes. Bei mechanischer Belastung sind die Spannungsspitzen an der Phasengrenzfläche Si-Al reduziert. Es wurde auch bei Versuchen ein transkristalliner Bruch des Werkstoffes gefunden, was auf höchste Duktilität desselben hinweist.

Verfahrenstechnisch, aber auch für hohe Bruchdehnungswerte des Werkstoffes, kann es von Vorteil sein, wenn die Siliziumausscheidungen im eutektischen Phasenanteil sphäroidisiert sind und eine mittlere Schnittfläche von geringer als 2 µm² besitzen.

Wenn aufgabengemäß, wie sich bei den Entwicklungsarbeiten zeigte, die erfinderische Lösung dadurch erfolgt, daß die mittlere freie Weglänge zwischen den Siliziumteilchen, λ_{Si}, im eutektischen Phasenanteil, definiert als die Wurzel aus einer quadratischen Meßfläche geteilt durch die in ihr enthaltende Anzahl von Siliziumteilchen, eine Größe von geringer als 4 µm, vorzugsweise von geringer als 3 µm, insbesondere von weniger als 2 µm, besitzt, wird eine besonders homogene Spannungsverteilung bei niedrigsten Spannungsspitzenwerten im belasteten Werkstoff erreicht, weil sich der Abstand zwischen den kleinflächigen Siliziumteilchen wesentlich auf das Fließverhalten des Materials in einem entsprechenden Spannungszustand auswirkt. Die Ermittlung des mittleren Abstandes zwischen den Si-Teilchen, λ_{Si}, ist in der Folge wiederum formal dargestellt. ${λ}_{si} = \frac{1}{n} {\sum }_{k = 1}^{n} \sqrt{\frac{{A}_{Quadrat}}{{N}_{Silizium}}} \leq 4 ⁢ μm$
- λ_{Si} =: mittlerer Abstand zwischen den Si-Teilchen
- A_{Quadrat} =: quadratische Bezugsfläche in µm²
- N_{Silizium} =: Anzahl der Si-Teilchen
- n =: Anzahl der vermessenen Bilder

Eine Lösungsglühung gemäß dem Stand der Technik, welche als Langzeitglühung mit 2 bis 12 Stunden für eine Diffusion der für die Aushärtung wirksamen Legierungskomponenten und deren Anreicherung im Mischkristall vorgesehen ist, erbringt als Nebeneffekt zwar auch eine Sphäroidisierung der Siliziumteilchen, allerdings sind diese Teilchen infolge der langen Glühdauer sehr groß und grob verteilt, was sich nachteilig auf das Bruchverhalten des Werkstoffes auswirken kann. Es war durchaus überraschend, daß durch eine kurzzeitige Stoßglühung schon in geringen Zeitspannen von wenigen Minuten ein eutektisches Siliziumnetzwerk erfindungsgemäß sphäroidisiert werden kann, wodurch eine vorteilhafte Mikrostruktur des Werkstoffes erreichbar ist. Dabei ist es wichtig, daß die Temperatur für die Stoßglühung möglichst hoch, jedoch unterhalb der niedrigst schmelzenden Phase, vorzugsweise 5 bis 20°C unterhalb, liegt.

Die Siliziumteilchen sind mit zunehmender Glühzeit einem diffusionsgesteuerten Wachstum unterworfen, wobei sich die anfänglich günstig hohe Sphäroidisierungsdichte, ξ_{Si}, verkleinert.

Höchste Duktilität eines Gegenstandes einer Al-Si-Legierung wurde bei einer Lösung der Aufgabe der Erfindung gefunden, wenn die mittlere Sphäroidisierungsdichte, ξ_{Si}, definiert als die Anzahl der sphäroidisierten eutektischen Siliziumteilchen pro 100 µm² einen Wert größer als 10, vorzugsweise jedoch 20, besitzt. ${ξ}_{si} = \frac{1}{n} {\sum }_{k = 1}^{n} \frac{{N}_{si}}{A} \times 100 \geq 10$
- ξ_{Si} =: mittlere Sphäroidisierungsdichte der eutektischen Si-Teilchen
- N_{Silizium} =: Anzahl der Si-Teilchen
- A =: Bezugsfläche in µm²
- n =: Anzahl der vermessenen Bilder

Vorsorglich erfolgte wieder eine formale Angabe der Beziehung.

Die Arbeiten haben gezeigt, daß im wesentlichen jede der Eutektikum enthaltenden Al-Si-Legierungen mit einer erfindungsgemäßen Struktur versehen werden kann und die daraus gebildeten Gegenstände hohe Duktilitätswerte des Materials aufweisen. Besonders effizient sind die Steigerung der Güte und eine Verbesserung der Bruchdehnung, wenn der Gegenstand im Thixocastingverfahren hergestellt ist.

Im folgenden wird die Erfindung anhand von Untersuchungsergebnissen und Bildern näher beschrieben. Es zeigen
- Fig. 1: Balkendarstellung: Mechanische Werkstoffwerte in Abhängigkeit vom Wärmebehandlungszustand
- Fig. 2: Ebenso
- Fig. 3: REM- Bild eines Schliffes
- Fig. 4: Ebenso
- Fig. 5: Abhängigkeit der mittleren Fläche der Si-Ausscheidungen von der Glühzeit
- Fig. 6: Ebenso
- Fig. 7: Mittlere freie Weglänge zwischen den Si-Teilchen
- Fig. 8: Mittlere Sphäroidisierungsdichte
- Fig. 9: Balkendiagramm: Mechanische Werkstoffeigenschaften von verschiedenen Al-Si Legierungen
- Tab. 1: Zahlenwerte von Fig. 9

In Fig. 1 sind die R_{p0,2} Dehngrenzenwerte sowie die Bruchdehnungswerte A von Proben aus einem Versuchsbauteil aus einer Legierung AlSi7Mg0,3, welcher Teil im Thixocastingverfahren hergestellt wurde, in einer Balkendarstellung gezeigt, Die Werte vom Wärmebehandlungszustand T6 (12 Stunden 540°C + 4 Stunden 160°C) des Werkstoffes sind jenen gegenübergestellt, die mit dem erfindungsgemäßen Verfahren T6x nach einer Stoßglühzeit von 1 Minute (T6x1), nach 3 Minuten (T6x3) und nach 5 Minuten (T6x5) mit einer Temperatur von 540 °C erreicht wurden. An sämtlichen Proben erfolgte ein Warmauslagern (4 Stunden) mit einer Temperatur von 160°C. Die Ergebnisse der Zugversuche zeigen, daß die Proben nach einer Stoßglühbehandlung deutlich höhere Bruchdehnungswerte aufweisen, wobei der Zustand T6x3 eine Steigerung von A um rund 60% im Vergleich zu T6 bewirkt.

In Fig. 2 sind bei gleicher Probenerstellung die Zustandswerte F, T4x3, T5, T6x3 und T6 wieder hinsichtlich der R_{p0,2} und der Bruchdehnung A in Balkenform gegenübergestellt. Vergleichend betrachtet sind wiederum markante Steigerungen der Bruchdehnungswerte gegeben. Wie aus Fig. 2 entnehmbar ist, kann nach einer Stoßglühung mit 3 Minuten das Material kalt (T4x3) oder warm (T6x3) ausgelagert werden, um erfindungsgemäß überragende Bruchdehnungseigenschaften zu erhalten.

Fig. 3 und Fig. 4 zeigen Raster-Elektronen-Mikroskop - Aufnahmen von Si-Ausscheidungen. Zum Aufnahme- und Auswerteverfahren ist zu bemerken: Um die Schliffbilder quantitativ auswerten zu können, müssen geeignete binäre Bilder zur Verfügung stehen. Bis zu einer Glühdauer von einschließlich 2 Stunden wurden die aufnahmen mit dem Raster-Elektronen-Mikroskop gemacht, nachdem die Schliffe vorher 30 Sekunden mit einer Lösung aus 99,5% Wasser und 0,5% Flußsäure geätzt wurden. Ab 4 stunden Glühdauer wurden die Schliffe mit der Kellerlösung geätzt und die Bilder konnten mit dem Lichtmikroskop aufgenommen werden. Alle Bilder wurden darauf mit dem Programm Adobe Photoshop 5.0 digital nachbearbeitet und mit dem Bildanalyseprogramm Leica QWin V2.2 ausgewertet, wobei die minimale Detektionsfläche 0.1 µm² betrug. Fig. 3 zeigt den Werkstoff AlSi7Mg0,3 nach einer üblichen T6-Glühzeit von 12 Stunden mittels einer REM-Aufnahme. In Fig. 4 ist die Mikrostruktur des gleichen Werkstoffes nach einer Stoßglühbehandlung von 3 Minuten wiedergegeben. Deutlich ist eine Sphäroidisierung der Siliziumausscheidungen schon nach kurzer Zeit (Fig. 4) und das diffusionsgesteuerte Wachsen derselben nach langen Glühzeiten (Fig. 3) ersichtlich.

In Fig. 5 und Fig. 6 ist die mittlere Schnittfläche A_{Si} der Siliziumteilchen bei der Schlifferprobung in Abhängigkeit von der Glühzeit bei 540°C dargestellt. Aus der Darstellung nach Fig. 5 mit logarithmischer Zeitachse ist der Anstieg der mittleren Schnittfläche der Si-Teilchen, die die Teilchengröße kennzeichnet, deutlich zu sehen. Aus der Detaildarstellung in Fig. 6 ist der diffusionsbedingte Anstieg der mittleren Siliziumflächen innerhalb der ersten 60 Minuten entnehmbar. Die mit der Glühzeit ansteigende mittlere Größe der Siliziumteilchen ist in hohem Maße von der Anfangsgröße der Si-Teilchen im Eutektikum abhängig. Da im angeführten Fall ein äußerst gut veredeltes und fein verteiltes Silizium vorliegt, kann sich fallweise bei weniger gut veredelten, sprich anfänglich größeren, Si-Teilchen die Zeit, in welcher eine kritische mittlere Siliziumfläche, A_{Si}, von ca. 4 µm² erreicht wird, verkürzen.

Die Änderung des mittleren Abstandes zwischen den Si-Teilchen in Abhängigkeit von der Glühzeit ist anhand von Versuchsergebnissen in Fig. 7 dargestellt. Deutlich ist eine Erhöhung des mittleren Abstandes der Si-Einschlüsse entnehmbar.

Schließlich ist in Fig. 8 der Abfall der mittleren Sphäroidisierungsdichte, ξ_{Si}, in Abhängigkeit von der Glühzeit dargestellt. Der Steilabfall der mittleren Sphäroidisierungsdichte beginnt schon bei 1,7 Minuten und führt ab einem Wert von ξ_{Si} < 10 zu einem ausgeprägten Duktilitätsverlust. Bei höheren Glühtemperaturen kann dieser Wert schon nach 14 bis 25 Minuten erreicht werden, wobei für überlegen hohe Bruchdehnungswerte ein Dichtewert von größer als 20 vorzusehen ist.

In Fig. 9 sind anhand einer Balkendarstellung die Messwerte hinsichtlich Dehngrenze und Bruchdehnung, die aus Tab. 1 hervorgehen, von 8 unterschiedlich zusammengesetzten Al-Si-Legierungen wiedergegeben. Bei allen Legierungen wird gemäß der Erfindung eine Erhöhung der Materialduktilität erreicht.

**Tab. 1**

| | F | | T5 | | T6x3 | | T6 | |
|---|---|---|---|---|---|---|---|---|
| Varianten | Rp [MPa] | A [%] | Rp [MPa] | A [%] | Rp [MPa] | A [%] | Rp [MPa] | A [%] |
| Alsi7Mg03 | 121.7 | 13.0 | 167.5 | 9.9 | 228.5 | 16.7 | 259.8 | 10.6 |
| Alsi7Mg05 | 143.9 | 10.4 | 175.8 | 9.3 | 240.2 | 13.9 | 311.7 | 9.1 |
| Alsi7Mgx | 159.8 | 8.3 | 197.2 | 6.8 | 265.2 | 10.1 | 322.9 | 7.6 |
| Alsi6Mgx | 159.7 | 10.2 | 195.3 | 7.8 | 250.6 | 8.9 | 318.6 | 6.5 |
| Alsi5Mgx | 154.9 | 10.1 | 189.6 | 7.5 | 240.6 | 9.5 | 313.6 | 8.7 |
| +Mn04 | 157.1 | 10.6 | 183.7 | 6.9 | 252.7 | 7.4 | 322.7 | 7.6 |
| +Mn08 | 154.8 | 9.9 | 184.0 | 6.6 | 255.9 | 6.7 | 324.4 | 4.9 |
| AlSi5Mgxx | 211.7 | 3.5 | 256.4 | 2.5 | 242.1 | 5.1 | 291.6 | 5.3 |

## Patentansprüche

1. Wärmebehandlungsverfahren zur Verbesserung der Werkstoffduktilität von Gegenständen bestehend aus einer vorzugsweise veredelten bzw. gefeinten Aluminium-Siliziumgegebenenfalls weitere Legierungs- und/oder Verunreinigungselemente wie Magnesium, Mangan, Eisen und dergleichen enthaltenden Guß- oder Knet-Aluminium-Silizium- legierung mit eutektischem Phasenanteil, welche Gegenstände einer Glühbehandlung mit anschließender Auslagerung unterworfen werden, **dadurch gekennzeichnet, daß** die Glühbehandlung als Stoßglühbehandlung bestehend aus einer Schnellerwärmung auf eine Glühtemperatur von 400°C bis 555°C, einem Halten bei dieser Temperatur mit einer Haltezeit von höchstens 14,8 Minuten und einer anschließenden forcierten Abkühlung auf im wesentlichen Raumtemperatur durchgeführt wird.

2. Verfahren nach Anspruch 1, **dadurch gekennzeichnet, daß** die Stoßglühbehandlung mit einer Haltezeit von kleiner als 6,8 Minuten, vorzugsweise mit einer Zeitspanne von mindestens 1,7 bis gegebenenfalls höchstens 5 Minuten, durchgeführt wird.

3. Verfahren nach Anspruch 1 oder 2, **dadurch gekennzeichnet, daß** die der Stoßglühbehandlung folgende Auslagerung des Gegenstandes als Warmauslagerung bei einer Temperatur im Bereich zwischen 150°C und 200°C mit einer Zeitdauer von 1 bis 14 Stunden erfolgt.

4. Verfahren nach Anspruch 1 bis 2, **dadurch gekennzeichnet, daß** die der Stoßglühbehandlung folgende Auslagerung des Gegenstandes als Kaltauslagerung bei im wesentlichen Raumtemperatur erfolgt.

5. Gegenstand aus einer vorzugsweise ein Veredelungselement aufweisenden, gegebenenfalls weitere Legierungs- und/oder Verunreinigungselemente wie Magnesium, Mangan, Eisen und dergleichen enthaltenden Aluminium-Siliziumlegierung mit einem eutektischem Phasenanteil, bestehend im wesentlichen aus einer α_{Al} - Matrix und Siliziumausscheidungen, **dadurch gekennzeichnet, daß** die Siliziumausscheidungen im eutektischen Phasenanteil sphäroidisiert sind und eine mittlere Schnittfläche, A_{Si}, von geringer als 4 µm² besitzen, mit ${A}_{si} = \frac{1}{n} {\sum }_{k = 1}^{n} A \leq 4 μ {m}^{2}$
A_{Si} = mittlere Fläche der Siliziumteilchen in µm²
A = mittlere Fläche der Siliziumteilchen pro Bild in µm²
n = Anzahl der vermessenen.

6. Gegenstand nach Anspruch 5, **dadurch gekennzeichnet, daß** die Siliziumäusscheidungen im eutektischen Phasenanteil sphäroidisiert sind und eine mittlere Schnittfläche von geringer als 2 µm² besitzen.

7. Gegenstand aus einer vorzugsweise ein Veredelungselement aufweisenden, gegebenenfalls weitere Legierungs- und/oder Verunreinigungselemente wie Magnesium, Mangan, Eisen und dergleichen enthaltenden Aluminium-Siliziumlegierung mit einem eutektischem Phasenanteil, bestehend im wesentlichen aus einer α_{Al} - Matrix und Siliziumausscheidungen, **dadurch gekennzeichnet, daß** die mittlere freie Weglänge, λ_{Si}, zwischen den Siliziumteilchen im eutektischen Phasenanteil, definiert als die Wurzel aus einer quadratischen Meßfläche geteilt durch die in ihr enthaltende Anzahl von Siliziumteilchen, eine Größe von geringer als 4 µm besitz, mit: ${λ}_{si} = \frac{1}{n} {\sum }_{k = 1}^{n} \sqrt{\frac{{A}_{Quadrat}}{{N}_{Silizium}}} \leq 4 ⁢ μm$
λ_{Si} = mittlerer Abstand zwischen den Si-Teilchen
A_{Quadrat} = quadratische Bezugsfläche in µm²
N_{Silizium} = Anzahl der Si-Teilchen
n = Anzahl der vermessenen Bilder.

8. Gegenstand nach Anspruch 7, **dadurch gekennzeichnet, daß** die mittlere freie Weglänge eine Größe von geringer als 3 µm, vorzugsweise von geringer als 2 µm, besitzt.

9. Gegenstand aus einer vorzugsweise ein Veredelungselement aufweisenden, gegebenenfalls weitere Legierungs- und/oder Verunreinigungselemente wie Magnesium, Mangan, Eisen und dergleichen enthaltenden Aluminium-Siliziumlegierung mit einem eutektischem Phasenanteil, bestehend im wesentlichen aus einer α_{Al} - Matrix und Siliziumausscheidungen, **dadurch gekennzeichnet, daß** die mittlere Sphäroidisierungsdichte, ξ_{Si}, definiert als die Anzahl der sphäroidisierten eutektischen Siliziumteilchen pro 100 µm² einen Wert größer als 10 besitzt, mit ${ξ}_{si} = \frac{1}{n} {\sum }_{k = 1}^{n} \frac{{N}_{si}}{A} \times 100 \geq 10$
ξ_{Si} = mittlere Sphäroidisierungsdichte der eutektischen Si-Teilchen
N_{Silizium} = Anzahl der Si-Teilchen
A = Bezugsfläche in µm²
n = Anzahl der vermessenen Bilder.

10. Gegenstand nach Anspruch 9, **dadurch gekennzeichnet, daß** die mittlere Sphäroidisierungsdichte einen Wert größer als 20 besitzt.

11. Gegenstand nach den Ansprüchen 5-10, hergestellt nach dem Verfahren 1 bis 4, **dadurch gekennzeichnet, daß** dieser im Thixocastingverfahren hergestellt ist.

## Claims

1. A thermal-treatment process for improving the ductility of articles consisting of a cast or wrought, preferably enriched or purified aluminum-silicon alloy witih a eutectic phase, which alloy optionally contains other alloying and/or contaminating elements such as magnesium, manganese, iron and the like, said articles being subjected to an annealing treatment and subsequent aging, **characterized in that** the annealing is effected as shock annealing comprising rapid heating of the material to an annealing temperature of 400°C to 555°C, maintaining it at this temperature for a holding period from at most 14.8 minutes, and subsequently force cooling it to essentially room temperature.

2. The process as defined in claim 1, **characterized in that** the shock annealing is effected with a holding time of less than 6.8 minutes, preferably with a time span from at least 1.7 minutes to a maximum of 5 minutes if necessary.

3. The process as defined in any one of claims 1 or 2, **characterized in that** the aging of the article, which follows the shock annealing, is effected as thermal aging at a temperature in the range between 150°C and 200°C with a period from 1 to 14 hours.

4. The process as defined in any one of claims 1 to 2, **characterized in that** the aging of the article that follows the shock annealing is effected as cold aging at essentially room temperature.

5. An article of an aluminum-silicon alloy, optionally containing other alloying and/or contaminating elements such as magnesium, manganese, iron and the like, with a eutectic phase, consisting essentially of an α_{Al} matrix and silicon precipitates, **characterized in that** the silicon precipitates in the eutectic phase are spheroidized and have an average cross-sectional area A_{Si} of less than 4µm², whereby ${A}_{si} = \frac{1}{n} {\sum }_{k = 1}^{n} A \leq 4 μ {m}^{2}$
A_{Si} = average area of the silicon particles in µm²
A = average area of the silicon particles per image, in µm²
n = number of images sampled

6. The article as defined in claim 5, **characterized in that** the silicon precipitates in the eutectic phase are spheroidized and have an average cross-sectional area of less than 2µm².

7. An article of an aluminum-silicon alloy, optionally containing other alloying and/or contaminating elements such as magnesium, manganese, iron and the like, with a eutectic phase, consisting essentially of an α_{Al} matrix and silicon precipitates, **characterized in that** the average free path length λ_{Si} between the silicon particles in the eutectic phase defined as the root of a square measured area divided by the number of silicon particles contained within it is of a size that is less than 4µm, whereby ${λ}_{si} = \frac{1}{n} {\sum }_{k = 1}^{n} \sqrt{\frac{{A}_{Quadrat}}{{N}_{Silizium}}} \leq 4 ⁢ μm$
wherein
λ_{Si} = average spacing between the silicon particles in µm²
A_{Quadrat} = square reference area, in µm²
N_{Silicon} = number of silicon particles
n = number of images sampled

8. The article as defined in claim 7, **characterized in that** the average free path length is are of a size that is less than 3µm, and preferably less than 2µm.

9. An article of an aluminum-silicon alloy, which preferably has an enriching element and optionally contains other alloying and/or contaminating elements such as magnesium, manganese, iron and the like, which alloy has an eutectic phase, consisting essentially of an α_{Al} matrix and silicon precipitates, **characterized in that** the average spheroidization density ξ_{Si}, defined as the number of spheroidized eutectic silicon particles per 100µm² is greater than 10. ${ξ}_{si} = \frac{1}{n} {\sum }_{k = 1}^{n} \frac{{N}_{si}}{A} \times 100 \geq 10$
ξ_{Si} = Mean spheroidization density of the eutectic Si particles
N_{Silicon} = Number of silicon particles
A = Reference area in µm²
n = Number of images sampled

10. The article as defined in claim 9, **characterized in that** the average spheroidization density is greater than 20.

11. The article as defined in any one of claims 5 to 10, produced according to the method set out in any one of claims 1 to 4, **characterized in that** this is manufactured by the thixocasting method.

## Revendications

1. Procédé de traitement thermique pour l'amélioration de la ductilité d'objets en un alliage de fonderie ou de corroyage à base d'aluminium et de silicium, de préférence affiné ou raffiné, contenant éventuellement d'autres éléments d'addition et/ou des impuretés comme le magnésium, le manganèse, le fer et autres éléments similaires, avec une phase eutectique, lesquels objets sont soumis à un recuit suivi d'un durcissement par précipitation, **caractérisé en ce que** le traitement de recuit se déroule sous la forme d'un recuit flash, qui consiste en un échauffement rapide à une température de recuit comprise entre 400 et 555°C, un maintien à cette température pendant une durée maximum de 14,8 minutes, puis un refroidissement forcé jusqu'à atteindre sensiblement la température ambiante.

2. Procédé selon la revendication 1, **caractérisé en ce que** le recuit flash est effectué avec un temps de maintien en température inférieur à 6,8 minutes, de préférence compris entre 1,7 minute minimum et éventuellement 5 minutes maximum.

3. Procédé selon la revendication 1 ou la revendication 2, **caractérisé en ce que** le durcissement par précipitation de l'objet suivant le recuit flash se déroule à chaud, à une température comprise entre 150°C et 200°C pendant une durée comprise entre 1 et 14 heures.

4. Procédé selon la revendication 1 ou la revendication 2, **caractérisé en ce que** le durcissement par précipitation de l'objet suivant le traitement de recuit flash se déroule à froid, c'est-à-dire à température sensiblement ambiante.

5. Objet en alliage d'aluminium et de silicium contenant de préférence un élément de raffinage, éventuellement d'autres éléments d'addition et/ou des impuretés comme le magnésium, le manganèse, le fer et autres éléments similaires, avec une phase eutectique se composant pour l'essentiel d'une matrice α_{Al} et de précipités de silicium, **caractérisé en ce que** les précipités de silicium présents dans la phase eutectique sont sphéroïdisés et présentent une section moyenne A_{Si} inférieure à 4 µm², avec ${A}_{si} = \frac{1}{n} {\sum }_{k = 1}^{n} A \leq 4 μ {m}^{2}$
A_{Si} = section moyenne des particules de silicium, en µm²
A = section moyenne des particules de silicium par image, en µm²
n = nombre de photos ayant fait l'objet de mesures.

6. Objet selon la revendication 5, **caractérisé en ce que** les précipités de silicium présents dans la phase eutectique sont sphéroïdisés et présentent une section moyenne inférieure à 2 µm².

7. Objet en alliage d'aluminium et de silicium contenant de préférence un élément de raffinage, éventuellement d'autres éléments d'addition et/ou des impuretés comme le magnésium, le manganèse, le fer et autres éléments similaires, avec une phase eutectique se composant pour l'essentiel d'une matrice α_{Al} et de précipités de silicium, **caractérisé en ce que** le libre parcours moyen λ_{Si} entre les particules de silicium présentes dans la phase eutectique, défini comme étant la racine carrée d'une surface de mesure carrée divisée par le nombre de particules de silicium qu'elle contient, est inférieur à 4 µm, avec ${λ}_{si} = \frac{1}{n} {\sum }_{k = 1}^{n} \sqrt{\frac{{A}_{Quadrat}}{{N}_{Silizium}}} \leq 4 ⁢ μm$
λ_{Si} = distance moyenne entre les particules de Si
A_{carré} = surface de référence carrée, en µm²
N_{silicium} = nombre de particules de silicium
n = nombre d'images ayant fait l'objet de mesures.

8. Objet selon la revendication 7, **caractérisé en ce que** le libre parcours moyen est inférieur à 3 µm, de préférence inférieur à 2 µm.

9. Objet en alliage d'aluminium et de silicium contenant de préférence un élément de raffinage, éventuellement d'autres éléments d'addition et/ou des impuretés comme le magnésium, le manganèse, le fer et autres éléments similaires, avec une phase eutectique se composant pour l'essentiel d'une matrice α_{Al} et de précipités de silicium, **caractérisé en ce que** la densité de sphéroïdisation ξ_{Si}, définie comme étant le nombre de particules de silicium eutectiques sphéroïdisées par 100 µm², est supérieure à 10, avec ${ξ}_{si} = \frac{1}{n} {\sum }_{k = 1}^{n} \frac{{N}_{si}}{A} \times 100 \geq 10$
ξ_{Si} = densité de sphéroïdisation moyenne des particules de silicium eutectique
N_{silicium} = nombre de particules de silicium
A = surface de référence, en µm²
n = nombre d'images ayant fait l'objet de mesures.

10. Objet selon la revendication 9, **caractérisé en ce que** la densité de sphéroïdisation moyenne est supérieure à 20.

11. Objet selon l'une quelconque des revendications 5 à 10, fabriqué suivant le procédé des revendications 1 à 4, **caractérisé en ce qu'**il est fabriqué par thixomoulage.
